# EUROPÄISCHE PATENTSCHRIFT

(11) **EP 0 662 525 B1**
(45) Veröffentlichungstag und Bekanntmachung des Hinweises auf die Patenterteilung: **25.06.1997**
(21) Anmeldenummer: 94202796.2
(22) Anmeldetag: 27.09.1994
(51) Int. Cl.: C23C 8/22, C21D 1/76, C21D 3/06

(54) **Verfahren zur Vermeidung von Randoxidation beim Aufkohlen von Stählen**
Process for preventing surface oxidation during steel carburizing
Procédé pour empêcher l'oxydation superficielle pendant la carburation des aciers

(30) Priorität: 08.01.1994 DE 4400391
(43) Veröffentlichungstag der Anmeldung: 12.07.1995
(73) Patentinhaber: MESSER GRIESHEIM GMBH, D-60547 Frankfurt (DE)
(72) Erfinder: Schmidt, Hans-Peter, D-40822 Mettmann (DE)

(56) Entgegenhaltungen:
- WO-A-91/00367
- WO-A-91/00929
- CH-A- 641 840
- DE-B- 1 916 992
- US-A- 4 152 177
- US-A- 4 643 402
- METAL SCIENCE AND HEAT TREATMENT, Bd.28, Nr.7-8, 1986, NEW YORK US Seiten 542 - 547 B. M. ESTRIN ET AL. 'Influence Of Hydrogen .....'
- SOVIET INVENTIONS ILLUSTRATED Section Ch, Week 8634, 5. September 1986 Derwent Publications Ltd., London, GB; Class M13, AN 86-224202 & SU-A-1 204 642 (FERR METAL POWER) 15. Januar 1986

## Beschreibung

Die Erfindung betrifft ein Verfahren zur Vermeidung von Randoxidation beim Aufkohlen von Stählen nach dem Oberbegriff des Anspruches 1.

Beim Einsatzhärten werden Stähle mit niedrigem Kohlenstoffgehalt in kohlenstoffabgebenden Mitteln bei Temperaturen zwischen 800 und 950 °C geglüht (vgl. z.B. US-A-4 152 177 oder US-A-4 643 402). Die Oberfläche reichert sich mit Kohlenstoff an und wird beim Abschrecken hart. Als kohlenstoffabgebende Mittel werden meist Endogase verwendet, welche ca. 20 % CO, 40 % H₂, 40 % N₂ enthalten. Beim Aufkohlen dieser Stähle mit Endogas tritt eine Oxidation der unedlen Legierungselemente in der Randzone der Stähle auf, so daß diese nicht mehr bei der späteren Gefügeausbildung vorhanden sind. In der Randzone der Stähle bildet sich dabei ein unerwünschtes Gefüge aus, welches ungünstige Eigenschaften aufweist und ein mechanisches Abtragen oder Strahlen dieser Randzone erfordert, um die geforderten Eigenschaften der Stähle (Werkstücke) zu erreichen.

Untersuchungen haben ergeben, daß diese Randoxidation im wesentlichen durch das Sauerstoffpotential der verwendeten Endogase verursacht wird, obwohl diese Gase stark reduzierend wirken und kein "freier Sauerstoff" bei der jeweiligen Aufkohlungstemperatur vorhanden ist. Die Sauerstoffaktivität wird durch Gehalte an CO, CO₂, H₂O und den nichtsauerstoffhaltigen Komponenten (H₂, CH₄) bestimmt. Die dominierende Aufkohlungsteilreaktion in solchen CO-haltigen Gasatmosphären ist der Kohlenmonoxidzerfall auf der Werkstückoberfläche:

CO_{Gas} = [C]_{gelöst} + [O]_{adsorbiert}

Der freiwerdende Kohlenstoff, aber auch der bei der Reaktion entstehende adsorbierte Sauerstoff, werden von der Legierung gelöst und diffundieren in den Stahl ein. Die Menge an gelöstem Sauerstoff wird durch die Sauerstoffaktivität der Gasphase und die Dauer der Behandlungszeit bestimmt und ist sehr viel geringer als die sich lösende Kohlenstoffmenge. Die Sauerstofflöslichkeit im Reineisen beträgt bei 950 °C und einem C-Pegel von 1 Gew.% Kohlenstoff unter Verwendung eines Endogases aus Methan ungefähr 0,0003 Gew.% Sauerstoff (3 ppm Sauerstoff).

Wird der Sauerstoffpartialdruck für die Bildung eines Metalloxides überschritten, so tritt die Oxidation des jeweiligen Metalls ein.

Me + H₂O = MeO + H₂

Me + CO₂ = MeO + CO

Das Sauerstoffpotential der verwendeten Aufkohlungsmedien ist in der Regel so gering, daß keine Oxidation des Eisens auftritt. In den Stählen vorhandene Legierungselemente besitzen jedoch eine hohe Affinität zum Sauerstoff, so daß geringe Mengen an gelöstem Sauerstoff in der Legierung zur sogenannten inneren Oxidation führen.

Übliche Legierungselemente sind: Cr, Mn, Si, Ti, V und andere, die in geringen Konzentrationen vorliegen. Unter der Randoxidation oder auch inneren Oxidation werden Oxidausscheidungen der oben genannten Metalle innerhalb eines Metallkorns oder entlang der Korngrenzen verstanden, die durch den eindiffundierenden gelösten Sauerstoff gebildet werden und dann dispergiert in der Matrix verteilt sind.

Die Kinetik der Sauerstoffaufnahme gehorcht einem diffusionskontrollierten Zeitgesetz und die Eindringtiefe nimmt somit parabolisch mit der Aufkohlungsdauer zu. Die Eindringtiefe des Sauerstoffs und die daraus resultierende Randoxidationstiefe kann nach folgender Gleichung berechnet werden:${\text{X}}_{\text{t}}^{\text{2}} \text{=} \frac{\text{2 ·} \left({\text{D}}_{\text{o}} {\text{. C}}_{\text{o}}\right)}{{\text{ν . C}}_{\text{Me}}} {\text{. t = k}}_{\text{p}} \text{. t}$${\text{X}}_{\text{t}} \text{=} \sqrt{{\text{k}}_{\text{p}} \text{. t}}$
- Xₜ: Eindringtiefe des Sauerstoffs
- Dₒ: Diffusionskoeffizient des Sauerstoffs in der Legierung
- Cₒ: Sauerstoffkonzentration aus der Legierungsoberfläche
- C_{Me}: Konzentration des unedlen Metalls in der Legierung (z.B. Silizium)
- ν: stöchiometrischer Faktor

Der Erfindung liegt die Aufgabe zugrunde, eine Randoxidation beim Aufkohlen von Stählen zu verhindern.

Ausgehend von dem im Oberbegriff des Anspruches 1 berücksichtigten Stand der Technik ist diese Aufgabe erfindungsgemäß gelöst mit den im kennzeichnenden Teil des Anspruches 1 angegebenen Merkmalen.

Vorteilhafte Weiterbildungen der Erfindung sind in den Unteransprüchen angegeben.

Durch die Erfindung wird ein Aufkohlungsverfahren mit nur geringen Anlage- und Betriebskosten geschaffen, weil die Glühung in herkömmlichen Industrieofenanlagen bei Atmosphärendruck ausgeführt werden kann.

Erfindungsgemäß wird die Randoxidation der Stähle vermieden, indem die Wärmebehandlung in Gasphasen erfolgt, die keine oder nur geringe sauerstoffhaltige Moleküle enthalten. Bei der Aufkohlung dieser Stähle übersteigt der Sauerstoffpartialdruck der Gasatmosphäre nicht den Bildungsdruck der Oxide.

Die Gaskomponenten Wasserstoff und Kohlenwasserstoffe des erfindungsgemäßen Gasgemisches, dessen Sauerstoffaktivität kleiner ist als für die Bildung von Mangan(II) - oder Chrom- (III) -oxid notwendig ist, sind nicht sauerstoffhaltig (sauerstofffrei), so daß nahezu kein Sauerstoffpartialdruck vorhanden ist. Der Kohlenstofftransfer aus der Gasphase in den Stahl während der Anfangs- und Diffusionsphase ist groß und der geforderte Kohlenstoffgehalt im Rand des Werkstoffes (ca. 1 % C) stellt sich relativ schnell ein. Bei den Aufkohlungstemperaturen zerfällt der instabile Kohlenwasserstoff (Cₓ H_{y}) auf der Legierungsoberfläche hauptsächlich in Wasserstoff, Methan und atomaren Kohlenstoff, der schnell in den Werkstoff eindiffundiert. Der Zerfall kann z.B. bei Einsatz von Propan nach folgender Reaktionsgleichung ablaufen: ${\text{C}}_{\text{3}} {\text{H}}_{\text{8}} {\text{→ 2 CH}}_{\text{4}} {\text{+ C}}_{\text{ad}}$

Die sich einstellende Kohlenstoffaktivität der Gasphase wird über die zudosierte Kohlenwasserstoffmenge beeinflußt. Da die Gasphase hauptsächlich aus Wasserstoff besteht, wird der C-Pegel über das sich einstellende Methan/Wasserstoff-Verhältnis geregelt. Die Aufkohlungsreaktion über den Methanzerfall in Wasserstoffatmosphären lautet:

Der Gehalt an Wasserstoff und insbesondere der sich einstellende Methangehalt werden ständig analysiert und anhand der erfaßten Istwerte wird die Kohlenwasserstoffzufuhr auf einen gewünschten Randkohlenstoffgehalt geregelt.

Werden jedoch große Aufkohlungstiefen verlangt, d.h. lange Aufkohlungszeiten (größer 8 Stunden), so kann das Wasserstoff-/Kohlenwasserstoff-Gasgemisch durch ein verdünntes Stickstoff-Methanol-Spaltgas zum Ende der Aufkohlungsphase ausgetauscht werden. Es handelt sich somit bei dieser Aufkohlungsvariante um ein zweistufiges Aufkohlungsverfahren:
- 1. Stufe: Hauptaufkohlungsphase
- 2. Stufe: Diffusionsphase

Während der Diffusionsphase (ca. 1 bis 2 Stunden) wird der sich während der Hauptaufkohlungsphase gelöste Wasserstoff im Werkstück stark herabgesetzt, so daß eine Wasserstoffversprödung ausgeschlossen werden kann.

Zum einstufigen Verfahren wird das kohlenstoffhaltige Gasgemisch nach dem Aufkohlen durch Stickstoff ersetzt und damit der im Stahl gelöste Wasserstoff abgebaut. Der Stahl wird zwischen 5 und 15 Minuten in der Stickstoffatmosphäre gehalten.

Wird bei einer niedrigeren als der Aufkohlungstemperatur gehärtet, kann während der Abkühlphase auf Härtetemperatur mit Stickstoff gespült werden, um den gelösten Wasserstoff abzubauen. Die Aufkohlungsphase kann somit zu 100 % genutzt werden.

### Beispiele:

In eine Industrieofenanlage wurde der Stahl 16 MnCr 5 (1 % Mn; 1 % Cr; 0,20 % Si) aufgekohlt. Die Ofenanlage wurde vor der ersten Aufkohlung bei ca. 1.000 °C mit Endogas formiert. Während der Formierung wurden Temperatur und Thermospannung der Sauerstoffsonde bzw. der Taupunkt oder der CO₂-Gehalt gemessen und registriert und eine eindeutige Aussage über die Güte der Ofenformierung gemacht. Der Ablauf der Aufkohlung wurde wie folgt durchgeführt:

### Einstufiges Verfahren

- 1. Schritt:: Stähle in den Ofen fahren und mit Stickstoff (N₂) sauerstofffrei spülen.
- 2. Schritt:: Aufheizen der Stähle auf die Aufkohlungstemperatur unter einer Stickstoff/Wasserstoff-Atmosphäre.
- 3. Schritt:: Ab einer Temperatur von 750 °C Einspeisen eines Wasserstoff/Propan-Gasgemisches.
- 4. Schritt:: Aufkohlen der Stähle bei vorgegebener Haltezeit und -temperatur in der Wasserstoff/Propan-Ofenatmosphäre.
- 5. Schritt:: Ungefähr 1 bis 2 Stunden vor Ablauf der Haltezeit wird der C-Pegel der Ofenatmosphäre durch Zugabe von Propan auf den Wert geregelt, der einen gewünschten Randkohlenstoffgehalt im Stahl einstellt.
- 6. Schritt:: Ofenraum mit Stickstoff spülen (große Spülmenge) und die Stähle ca. 10 Minuten auf Temperatur halten bzw. auf Härtetemperatur abkühlen.
- 7. Schritt:: Stähle härten.

### Zweistufiges Verfahren

- 1. Schritt:: Stähle in den Ofen fahren und mit Stickstoff (N₂) sauerstofffrei spülen.
- 2. Schritt:: Aufheizen der Stähle auf die Aufkohlungstemperatur unter einer Stickstoff- (N₂)/Wasserstoff- (H₂) Atmosphäre.
- 3. Schritt:: Ab einer Temperatur von 750 °C einspeisen eines Wasserstoff/Kohlenwasserstoff-Gasgemisches.
- 4. Schritt:: Aufkohlen der Stähle bei vorgegebener Haltezeit und -temperatur in der Kohlenwasserstoff-Ofenatmosphäre.
- 5. Schritt:: Ungefähr 1 bis 2 Stunden vor Ablauf der Haltezeit (Aufkohlungszeit) wird die Gasatmosphäre durch ein Stickstoff-Methanol-Spaltgas ersetzt.
- 6. Schritt:: Ungefähr 1 bis 2 Stunden vor Ablauf der Haltezeit wird der C-Pegel der Ofenatmosphäre (C-Pegelregelung über Sauerstoffsonde, CO₂- bzw. Wassergehalt) durch Zugabe von Propan oder andere Kohlenwasserstoffe auf den Wert geregelt, der einen gewünschten Randkohlenstoffgehalt im Stahl einstellt.
- 7. Schritt:: Stähle auf Härtetemperatur abkühlen.
- 8. Schritt:: Während der Abkühlung auf Härtetemperatur wird der C-Pegel auf dem gewünschten Wert konstantgehalten.
- 9. Schritt:: Stähle härten.

Die Ofengaszusammensetzung wurde bei beiden Verfahrensvarianten während des gesamten Prozesses auf ihre Gehalte an H₂, CH₄, CO, CO_{2 und} H₂O stetig analysiert. Der Temperaturverlauf wurde ebenfalls gemessen und registriert. Kohlenstoff- und Sauerstoffaktivität wurden ständig bestimmt und auf ihre Sollwerte hin korrigiert.

## Patentansprüche

1. Verfahren zur Vermeidung von Randoxidation beim Aufkohlen von Stählen mit Legierungselementen, die in niedriger Konzentration vorliegen, unter kohlenstoffhaltigem Gasgemisch bei Aufkohlungstemperatur,
dadurch gekennzeichnet,
daß die Stähle unter einem Stickstoff/Wasserstoff-Gasgemisch oder mit reinem Wasserstoff auf die Aufkohlungstemperatur aufgeheizt werden und das Stickstoff/Wasserstoff-Gasgemisch oder der Wasserstoff während der Aufkohlung durch ein kohlenstoffhaltiges Gasgemisch mit einer Sauerstoffaktivität kleiner als die für die Bildung von Mangan- (II) - oder Chrom-(III) -oxid erforderliche ersetzt wird, und das kohlenstoffhaltige Gasgemisch Kohlenstoff liefert, der gelöst in den Stahl eindiffundiert.

2. Verfahren nach Anspruch 1,
dadurch gekennzeichnet,
daß das kohlenstoffhaltige Gasgemisch ein Wasserstoff/Kohlenwasserstoff-Gasgemisch, vorzugsweise ein Wasserstoff/Propan-Gasgemisch, ist.

3. Verfahren nach Anspruch 1 oder 2,
dadurch gekennzeichnet,
daß gegen Ende der Aufkohlung das kohlenstoffhaltige Gasgemisch durch ein Stickstoff-Methanol-Spaltgas ersetzt wird.

4. Verfahren nach einem der Ansprüche 1 bis 3,
dadurch gekennzeichnet,
daß die Zusammensetzung des Gasgemisches bzw. des Spaltgases während der Aufheizung und Aufkohlung erfaßt wird und in Abhängigkeit von den erfaßten Istwerten der Kohlenstoffgehalt durch Zufuhr von Kohlenwasserstoffen auf einen gewünschten Randkohlenstoffgehalt eingestellt wird.

5. Verfahren nach einem der Ansprüche 1 bis 4,
dadurch gekennzeichnet,
daß das kohlenstoffhaltige Gasgemisch bzw. das Spaltgas nach dem Aufkohlen durch Stickstoff ersetzt und damit der im Stahl gelöste Wasserstoff abgebaut wird.

6. Verfahren nach Anspruch 4,
dadurch gekennzeichnet,
daß der Stahl zwischen 5 und 15 Minuten in der Stickstoffatmosphäre auf der Aufkohlungstemperatur gehalten wird.

7. Verfahren nach Anspruch 4,
dadurch gekennzeichnet,
daß der Stahl in der Stickstoffatmosphäre unterhalb der Aufkohlungstemperatur abgekühlt wird.

## Claims

1. Process for avoiding surface oxidation in the carburization of steels with alloy elements which are present in a low concentration under a carbon-containing gas mixture at the carburization temperature, characterized in that the steels are heated to the carburization temperature under a nitrogen/hydrogen gas mixture or with pure hydrogen and the nitrogen/hydrogen gas mixture or the hydrogen is replaced during the carburization by a carbon-containing gas mixture having an oxygen activity smaller than that required for the formation of manganese(II) oxide or chromium(III) oxide, and the carbon-containing gas mixture yields carbon which diffuses into the steel in dissolved form.

2. Process according to Claim 1, characterized in that the carbon-containing gas mixture is a hydrogen/hydrocarbon gas mixture, preferably a hydrogen/propane gas mixture.

3. Process according to Claim 1 or 2, characterized in that the carbon-containing gas mixture is replaced towards the end of the carburization by a cracked nitrogen/ methanol gas.

4. Process according to one of Claims 1 to 3, characterized in that the composition of the gas mixture or of the cracked gas is detected during the heating and carburization and, as a function of the detected actual values, the carbon content is adjusted to a desired surface carbon content by adding hydrocarbons.

5. Process according to one of Claims 1 to 4, characterized in that the carbon-containing gas mixture or the cracked gas is replaced by nitrogen after the carburization and the hydrogen dissolved in the steel is thereby reduced.

6. Process according to Claim 4, characterized in that the steel is held at the carburization temperature for between 5 and 15 minutes in the nitrogen atmosphere.

7. Process according to Claim 4, characterized in that the steel is cooled in the nitrogen atmosphere to a temperature below the carburization temperature.

## Revendications

1. Procédé pour éviter l'oxydation marginale pendant la cémentation par le carbone des aciers avec des éléments d'alliage qui sont présents en faible concentration par action d'un mélange gazeux contenant du carbone à la température de la cémentation par le carbone,
caractérisé en ce que
les aciers sous un mélange gazeux d'azote/hydrogène ou avec de l'hydrogène pur sont chauffés à la température de cémentation par le carbone et le mélange gazeux azote/hydrogène ou l'hydrogène pendant la cémentation par le carbone est remplacé par un mélange gazeux contenant du carbone avec une activité d'oxygène plus faible que celle nécessaire pour la formation d'oxyde manganeux (II) ou d'oxyde chromique (III) et le mélange gazeux contenant du carbone fournit du carbone qui diffuse dissout à l'intérieur de l'acier.

2. Procédé selon la revendication 1,
caractérisé en ce que
le mélange gazeux contenant du carbone est un mélange gazeux hydrogène/hydrocarbure, de préférence un mélange gazeux hydrogène/propane.

3. Procédé selon les revendications 1 ou 2,
caractérisé en ce que
vers la fin de la cémentation par le carbone le mélange gazeux contenant du carbone est remplacé par un gaz de craquage azote-méthanol.

4. Procédé selon une des revendications 1 à 3,
caractérisé en ce que
la composition du mélange gazeux ou du gaz de craquage est conçue pendant le chauffage et la cémentation par le carbone et est ajustée en fonction des valeurs réelles de la teneur en carbone par apport d'hydrocarbure à une teneur de carbone marginal désirée.

5. Procédé selon une des revendications 1 à 4,
caractérisé en ce que
le mélange gazeux contenant du carbone ou le gaz de craquage est remplacé après la cémentation par le carbone par de l'azote et de l'hydrogène dissout dans l'acier dégradé est décomposé.

6. Procédé selon la revendication 4,
caractérisé en ce que
l'acier est maintenu entre 5 et 15 minutes dans l'atmosphère d'azote à la température de cémentation par le carbone.

7. Procédé selon la revendication 4,
caractérisé en ce que
l'acier est refroidi dans l'atmosphère d'azote en dessous de la température de cémentation par le carbone.
